# EUROPÄISCHE PATENTSCHRIFT

(11) **EP 2 786 849 B1**
(45) Veröffentlichungstag und Bekanntmachung des Hinweises auf die Patenterteilung: **23.05.2018**
(21) Anmeldenummer: 14158756.8
(22) Anmeldetag: 11.03.2014
(51) Int. Cl.: B27N 3/14

(54) **Verfahren zur Herstellung einer Sandwich-Faserplatte, sowie Sandwich-Faserplatte**
Method for producing a multi-layered fibreboard panel, and a multi-layered fibreboard panel
Procédé de fabrication d'un panneau de fibres multicouche, et panneau de fibres multicouche

(30) Priorität: 02.04.2013 DE 102013103272
(43) Veröffentlichungstag der Anmeldung: 08.10.2014
(73) Patentinhaber: HOMANN Holzwerkstoffe GmbH, 81925 München (DE)
(72) Erfinder: Homann, Fritz, 81925 München (DE); Tröger, Matthias, 99734 Nordhausen (DE)
(74) Vertreter: Rausch Wanischeck-Bergmann Brinkmann

(56) Entgegenhaltungen:
- EP-A2- 0 346 864
- EP-B1- 1 110 687
- WO-A2-2010/119431
- DE-A1- 19 909 605
- DE-C1- 19 606 262
- US-A1- 2010 098 933

## Beschreibung

Die Erfindung betrifft ein Verfahren zur Herstellung einer Sandwich-Faserplatte im Trockenverfahren, insbesondere einer ultraleicht-MDF Sandwich-Platte, sowie eine Sandwich-Faserplatte, insbesondere eine ultraleicht-MDF Sandwich-Platte, mit einer mittleren Rohdichte von über 400 kg/m³ aus lignocellulose-haltigen Fasern, insbesondere Holzfasern, und Bindemittel.

Faserplatten aus lignocellulose-haltigen Fasern, insbesondere Holzfasern, als solche sowie Verfahren zu deren Herstellung sind aus dem Stand der Technik an sich gut bekannt, so dass es eines gesonderten druckschriftlichen Nachweises an dieser Stelle nicht bedarf.

Bei einer mitteldichten Faserplatte, kurz MDF-Platte genannt, handelt es sich typischerweise um eine Platte aus einem Holzfaserwerkstoff. Nach der einschlägigen europäischen Norm liegt die mittlere Rohdichte einer MDF-Platte zwischen 650 kg/m³ und 800 kg/m³. Platten mit einer mittleren Rohdichte von über 800 kg/m³ werden als hochdichte Faserplatten (HDF) und mit einer mittleren Rohdichte von unter 650 kg/m³ als Leicht-MDF bezeichnet. Bei einer mittleren Rohdichte von unter 550 kg/m³ spricht man von Ultraleicht-MDF.

Die Herstellung einer mitteldichten Faserplatte und auch einer ultraleicht-MDF Platte erfolgt typischerweise im sogenannten Trockenverfahren. Danach werden in der sogenannten Blow-Line-Beleimung beleimte und trockene Fasern hergestellt, die einen Feuchtigkeitsgehalt von unter 12% atro aufweisen, wobei alternative Beleimungsmethoden aus dem Stand der Technik bekannt sind. Alternative Beleimungsmethoden sind beispielsweise die Mischerbeleimung und die Trockenfaserbeleimung. Nach einer Beleimung der Fasern erfolgt alternativ oder optional ein weiterer Trocknungsvorgang.

Die trocknen und beleimten Fasern werden alsdann beispielsweise mittels einer Streumaschine zu einer Streumatte ausgebracht. Es kommt zu diesem Zweck typischerweise ein Transportband zum Einsatz, auf welches die Streumaschine abstreut. In einem letzten Verfahrensschritt wird die Streumatte verpresst und es findet eine Bindemittelaushärtung durch Wärmeeintrag statt. Dies erfolgt in aller Regel auf kontinuierlich oder diskontinuierlich arbeitenden Heißpressen.

Der in vorbeschriebener Weise hergestellte Plattenstrang kann dann zur Ausbildung einzelner Platten wunschgemäß besäumt und abgelängt werden.

Die vorbeschriebene Verfahrensdurchführung ist aus dem Stand der Technik hinlänglich bekannt.

Eine weiterentwickelte Verfahrensdurchführung ist aus der EP 1 110 687 B2 bekannt geworden. Das hier beschriebene Verfahren betrifft die Herstellung von leichten Faserplatten mit einer mittleren Rohdichte von 60 bis 350 kg/m³, die als Wärmedämmplatten im Bauwesen Verwendung finden Dabei besteht die Besonderheit des hier beschriebenen Verfahrens darin, dass ein Rohdichteprofil ausgebildet wird, wonach sich eine Randerhöhung der Rohdichte gegenüber der mittleren Rohdichte der Faserplatte von mindestens 20% ergibt. Dies wird verfahrenstechnisch dadurch erreicht, dass die Streumatte vor einem Verpressen deckseitig mit Wasser besprüht wird. Im Ergebnis ergibt sich eine leichte Faserplatte, die hinsichtlich ihrer großen Oberfläche Randbereiche aufweist, deren Dichte um wenigstens 20% über der mittleren Rohdichte liegt. Diese Randbereiche weisen typischerweise eine Dicke von ca. 0,2 mm bis 0,5 mm auf.

Einen weiteren Stand der Technik bildet die EP 1 236 552 A1. Diese offenbart ein Nass- bzw. Halbtrockenverfahren zur Herstellung von Holzwerkstoffplatten, wie z. B. Span- und Faserplatten, aus lignocellulosehaltigen Materialien. Es werden hierzu Fasern verwendet, die keinen Klebstoff oder nur einen geringen Klebstoffanteil aufweisen. Die Fasern werden auf ein Transportband zu einer Fasermatte gestreut und mittels Einleitung von Sattdampf sowie Warmwasserbesprühung auf einen Feuchtegehalt von minimal 25% gebracht. Bei der Streuung der Fasermatte können sowohl grobe als auch feine Fasern verwendet werden, wobei die groben Fasern bevorzugt in der Fasermattenmitte und die feinen Fasern als Deckschichten gestreut werden. Als diesbezüglicher Vorteil wird die Ausbildung einer geschlossenen Oberfläche an der Faserplatte genannt, wodurch der Lackverbrauch während einer nachgeschalteten Lackierung gesenkt werden kann.

Aus der DE 197 18 772 A1 ist ferner ein Verfahren zur Herstellung von Holzwerkstoffplatten aus einem Gemisch von mit Bindemitteln versetzten Lignocellulose und/oder cellulosehaltigen Teilchen bekannt. In einem ersten Verfahrensschritt werden zunächst beleimte Holzfasern auf ein Formband zu einer Pressgutmatte gestreut, die alsdann eine Mikrowellenvorwärmeinrichtung durchläuft und anschließend in einer Presse mit beheizbaren Press-/Heizplatten verpresst wird. Zur Ausbildung einer homogenen Faserplatte aus drei- oder mehreren verschiedenen Faserschichten werden die außenliegenden Schichten während des Verfahrens mit Nassdampf bedampft. Es wird so ein Feuchtigkeitsgradient eingestellt, wobei die außenliegenden Schichten feuchter sind als die innenliegenden Schichten. Hierdurch wird beim späteren Pressvorgang eine verbesserte Wärmeübertragung ins Innere der Platte gewährleistet, und die schnellere Verdampfung in den außenliegenden Bereichen der Platte kompensiert. Auf diesem Wege lässt sich eine homogene mehrschichtige Faserplatte herstellen.

Aus der DE 196 06 262 C1 ist ein Verfahren und eine Vorrichtung zur Herstellung einer mitteldichten Faserplatte bekannt. Die herzustellende Faserplatte zeichnet sich dadurch aus, dass sich über ihre gesamte Dicke einen homogenen Aufbau aufweist.

Die EP 0 346 864 A2 offenbart ein Verfahren zur Herstellung von mehrschichtigen Spanplatten durch Heißverpressen von mit Bindemitteln versetzten Holzspänen. Sowohl in einer Kernschicht als auch in zwei die Kernschicht umgebenden Deckschichten wird identisch Isocyanat als Bindemittel für die Holzspäne verwendet.

Die US 2010/0989933 A1 offenbart eine Leichtbau-Holzwerkstoffplatte und ein Verfahren zu deren Herstellung. Die Holzwerkstoffplatte wird gerade nicht in einem einstufigen Verfahren hergestellt, sondern vielmehr werden zunächst eine obere und untere Decklage bereitgestellt, anschließend verdichtet und erst daran anschließend wird eine Zwischenlage aufgeschäumt.

Obgleich sich vorbekannte Verfahren und nach diesen Verfahren hergestellte Faserplatten im alltäglichen Praxiseinsatz bewährt haben, besteht Verbesserungsbedarf, insbesondere mit Blick auf eine vereinfachte Handhabung in der Verarbeitung und/oder Weiterverarbeitung. Es ist deshalb die Aufgabe der Erfindung, eine insoweit verbesserte Faserplatte bereitzustellen bzw. ein Verfahren zur Herstellung einer solchen Faserplatte vorzuschlagen.

Verfahrensseitig wird zur Lösung dieser Aufgabe ein Verfahren zur Herstellung einer Sandwich-Faserplatte gemäß Anspruch 1 vorgeschlagen. Nach dem offenbarten Verfahren wird eine Faserplatte hergestellt, die als Sandwich-Faserplatte ausgebildet ist und über drei Schichten verfügt. Es sind zwei außenliegende Deckschichten sowie eine zwischen den beiden Deckschichten angeordnete Mittelschicht vorgesehen. Dabei werden die Deckschichten aus einem ersten Streugut und die Mittelschicht aus einem zweiten Streugut gebildet. Das erste Streugut enthält erste Fasern und ein erstes Bindemittel und das zweite Streugut enthält zweite Fasern und ein zweites Bindemittel. Dabei ist von Bedeutung, dass die zweiten Fasern gröber als die ersten Fasern und die ersten Fasern feuchter als die zweiten Fasern sind. Es kann so eine Streumatte ausgebildet werden, die eine im Vergleich zu den Deckschichten steifere Mittelschicht aufweist. Dies ist durch die Fasern der Mittelschicht erreicht, die im Vergleich zu den Fasern der Deckschichten gröber und trockenerer sind. Die Fasern der Deckschichten sind indes im Unterschied zu den Fasern der Mittelschicht feuchter und feiner, womit sich Deckschichten einstellen, die vor dem Pressvorgang weniger steif als die Mittelschicht ausgebildet sind. Im Ergebnis dieser erfindungsgemäßen Schichtausgestaltung entstehen beim Verpressen der Streumatte in den Deckschichten einerseits und der Mittelschicht andererseits unterschiedliche Widerstände, d.h. Gegenkräfte, so dass sich im Ergebnis Schichten mit unterschiedlicher Dichte einstellen. Je nach Größer der eingesetzten Fasern und je nach Feuchtigkeitsgehalt können Dichteunterschiede zwischen Deckschichten einerseits und Mittelschicht andererseits von über 100% erzielt werden. Dabei lassen sich unterschiedliche Feuchtigkeitsgehalte bereits bei der Fasertrocknung zielgerichtet einstellen, so dass zusätzliche Verfahrensschritte zur nachträglichen Befeuchtung nicht erforderlich sind.

Dabei ist die ausgebildete Sandwichstruktur eine solche mit einem tatsächlichen Schichtaufbau. Es wird im Unterschied beispielsweise zur EP 1 110 687 B2 nicht nur eine in der Dicke nicht näher definierte Randüberhöhung der Rohdichte im oberflächennahen Randbereich erreicht. Es wird nach der Verfahrensausgestaltung vielmehr eine mitteldichte Faserplatte hergestellt, die in ihrer Dicke über definierte Deck- und Mittelschichten verfügt.

Die zweiten Fasern sind gröber als die ersten Fasern ausgebildet und verfügen beispielsweise über eine Länge von 5mm - 12mm und über eine mittlere Dicke von 0,4mm. Die ersten Fasern weisen indes beispielsweise eine Länge von 2mm - 5mm auf und besitzen eine Dicke von 0,1 mm.

Verfahrensseitig ist vorgesehen, dass zwei Streugüter hergestellt werden. Diese Streugüter unterscheiden sich nach den verwendeten Fasern einerseits sowie nach dem eingesetzten Bindemittel andererseits. Zur Ausbildung einer dreischichten Streumatte werden drei Schichten von Streugut aufeinandergestreut. Die beiden äußeren Deckschichten enthalten nur das erste Streugut, wohingegen die zwischen den beiden Deckschichten ausgebildete Mittelschicht nur das zweite Streugut enthält. Es wird so ein definierter dreischichtiger Aufbau erreicht. Dabei ist die Dicke einer jeweiligen Schicht frei wählbar, was es verfahrensseitig gestattet, auf die späteren Eigenschaften der nach dem Verfahren hergestellten Platte gezielt Einfluss nehmen zu können.

Die nach dem offenbarten Verfahren hergestellte Platte erweist sich gegenüber vorbekannten Platten insbesondere deshalb als vorteilhaft, weil sie aufgrund ihres sandwichartigen Aufbaus eine hohe Festigkeit und Biegesteifigkeit bei einer vergleichsweise geringen mittleren Rohdichte aufweist. Dies gestattet es, die Faserplatten vergleichsweise dünn auszubilden, ohne dass es zu einer verminderten Tragfähigkeit kommt.

Die nach dem offenbarten Verfahren hergestellte Faserplatte verfügt über eine vergleichsweise hohe Querzugfestigkeit von 0,3 N/mm². Diese Festigkeit entspricht der Festigkeit von Spanplatten mit einer Rochdichte von 600 kg/m³ bis 700 kg/m³. Eine Festigkeit in dieser Größenordnung stand nicht zu erwarten und überrascht in Anbetracht der im Vergleich zu Spanplatten geringen Rohdichte.

Die offenbarte Verfahrensdurchführung ist in vorteilhafter Weise vergleichsweise einfach handhabbar und liefert zudem reproduzierbare Ergebnisse. Die beiden zum Einsatz kommenden Streugüter können bevorzugter Weise mit der gewünschten Feuchte vorbereitet und bis zu einer bestimmungsgemäßen Verwendung bevorratet werden. Das Ausbringen des Streuguts kann mit herkömmlichen Streumaschinen erfolgen, wobei im einfachsten Fall drei einzelne Streumaschinen vorgesehen sind, die hintereinander geschaltete auf ein Transportband abstreuen, so dass sich in Überlagerung der Streuvorgänge der schon vorbeschriebene dreilagige Schichtaufbau einstellt. In einem letzten Verfahrensschritt kann dann ein Verpressen bei gleichzeitiger Erwärmung stattfinden, so dass in nur einem Arbeitsschritt die endfertige Platte hergestellt werden kann. Zu diesem Zweck können aus dem Stand der Technik an sich bekannte Heißpressen eingesetzt werden, die entweder kontinuierlich oder diskontinuierlich arbeiten.

Die offenbarte Verfahrensdurchführung erweist sich gegenüber der aus dem Stand der Technik beispielsweise nach der EP 1 110 687 B2 bekannten Verfahrensdurchführung als einfach, da auf den aufwendigen Verfahrensschritt des Wassereintrags in die Streumatte verzichtet werden kann. Dabei ist der nach den aus dem Stand der Technik vorbekannten Verfahren vorgesehene Schritt des Wassereintrags deshalb aufwendig, weil die auf einem Transportband befindliche Streumatte auch von unten, d.h. bandseitig zu befeuchten ist. Dies macht vergleichsweise komplizierte Sprüh- und/oder Befeuchtungseinrichtungen erforderlich, auf welche nach der erfindungsgemäßen Verfahrensdurchführung vollends verzichtet werden kann.

Vorrichtungsseitig wird zur **Lösung** der vorstehend genannten Aufgabe vorgeschlagen eine mitteldichte Sandwich-Faserplatte mit einer mittleren Rohdichte von über 400 kg/m³ aus lignocellulose-haltigen Fasern, insbesondere Holzfasern, und Bindemittel, die dreilagig ausgebildet ist und zwei Deckschichten und eine zwischen den beiden Deckschichten ausgebildete Mittelschicht aufweist, wobei die beiden Deckschichten aus einem ersten Streugut aus ersten Fasern und einem ersten Bindemittel und die Mittelschicht aus einem zweiten Streugut aus zweiten Fasern und einem zweiten Bindemittel gebildet sind, wobei die zweiten Fasern gröber als die ersten Fasern ausgebildet sind, und wobei die Deckschichten eine Dichte aufweisen, die die Dichte der Mittelschicht um über 50%, vorzugsweise um über 50% bis 100%, mehr bevorzugt um 70% bis 120%, noch mehr bevorzugt um 80% bis 100% übersteigt.

Die mit einer solchen Sandwich-Platte einhergehenden Vorteile sind insbesondere die im Vergleich zu einer aus dem Stand der Technik vorbekannten Platte bei gleichem Gewicht verbesserte Biegesteifigkeit und Querzugfestigkeit. Hinzu kommt, dass die Deckschichten im Vergleich zur Mittelschicht vergleichsweise feinere Partikel bzw. Fasern enthalten, was es gestattet, die Faserplatte ohne weitere Vorbereitung mit den Verfahren der Möbelindustrie zu bearbeiten und zu beschichten.

Es ist gemäß einem weiteren Merkmal vorgesehen, dass die Feuchte der ersten Fasern auf 12% bis 16% atro, vorzugsweise auf 13% bis 15% atro eingestellt wird. Die Faserfeuchte liegt damit unterhalb von 20% atro, womit die offenbarte Verfahrensdurchführung im Trockenen, d.h. als Trockenverfahren durchgeführt wird. Die Faserfeuchte der zweiten Fasern, d.h. der Fasern, die die Mittelschicht bilden, wird geringer eingestellt und beträgt beispielsweise 4% bis 6% atro, vorzugsweise 4,5% bis 5,5% atro. Damit sind die Fasern der Mittelschicht deutlich weniger feucht, d.h. trockener als die Fasern der Deckschichten. Im Ergebnis stellt sich so im Falle des Verpressens ein Kräfteprofil über die Dicke der Streumatte ein, wobei die Gegenkräfte in den Deckschichten aufgrund der dort herrschenden Feuchtigkeit geringer als in der Mitte sind, so dass sich im Ergebnis durch das Verpressen Deckschichten einstellen, die eine höhere Dichte als die Mittelschicht aufweisen.

Das erste Streugut beinhaltet gemäß einem weiteren Merkmal als erstes Bindemittel modifiziertes polymeres Diphenylmethandiisocyanat (PMDI). Alternativ kann auch ein polymeres Diphenylmethandiisocyanat (EMDI) vorgesehen sein. Als zweites Bindemittel, d.h. als Bindemittel für das zweite Streugut wird ein Bindemittelgemisch vorgeschlagen. Dieses umfasst das erste Bindemittel sowie als weitere Zugabe Polyol. Der Einsatz von Polyol unterstützt in vorteilhafter Weise die mit der erfindungsgemäßen Faserplatte erreichte Querzugfestigkeit.

Gemäß einem weiteren Merkmal der Erfindung ist vorgesehen, dass der Anteil an erstem Bindemittel im ersten Streugut 4% bis 6% beträgt. Der Anteil am ersten Bindemittel im zweiten Streugut beträgt bevorzugter Weise ebenfalls 4% bis 6%, wobei der Anteil an Polyol im zweiten Streugut auf bevorzugter Weise 0,1% bis 2% eingestellt wird.

Gemäß einem weiteren Merkmal können im ersten und im zweiten Streugut jeweils Additive zugegeben sein. So ist es beispielsweise bevorzugt, dem zweiten Streugut ein Hydrophobierungsmittel beizugeben, beispielsweise in einem Anteil von 1,5%.

Das Verpressen der Streumatte geschieht bevorzugter Weise weg-zeit-gesteuert, d.h. nicht druckgesteuert. Dabei wird ein maximaler Pressdruck von 1,5 N/mm² ausgeübt.

Der Verfahrensschritt des gemeinsamen Verpressens und Erwärmens erfolgt bevorzugter Weise mittels einer glatt geschlossenen Pressheiz-Platte. Diese wird auf eine Plattentemperatur von beispielsweise 180°C aufgeheizt. Durch den Wärmeeintrag wird das Bindemittel ausgehärtet, so dass nach Abschluss des Verpressens die Faserplatte endfertig ausgebildet ist. Es können dann nachgeschaltet noch eine Kantenbeschneidung sowie eine Ablängung erfolgen.

Dem Verfahrensschritt des Verpressens kann optional ein Vorkomprimieren vorgeschaltet sind. Es kann auch ein Kalibriervorgang vorgesehen sein ggfs auch nach jeder Streumaschine, um ggf. überschüssiges Material vor einem Verpressen abzustreifen.

Weitere Merkmale und Vorteile der Erfindung ergeben sich aus der nachfolgenden Beschreibung anhand der Figuren. Dabei zeigen
- Fig. 1: in schematischer Darstellung die Verfahrensdurchführung und
- Fig. 2: in schematischer Ausschnittsdarstellung eine Faserplatte nach der Offenbarung.

Fig. 1 lässt in schematischer Darstellung die Verfahrensdurchführung zur Herstellung einer mitteldichten Sandwich-Faserplatte 1 erkennen. Fig. 2 zeigt in einer Ausschnittdarstellung im Detail eine nach der Verfahrensdurchführung hergestellte mitteldichte Sandwich-Faserplatte 1.

Wie Fig. 2 erkennen lässt, verfügt die mitteldichte Faserplatte 1 über eine obere Deckschicht 2 sowie eine untere Deckschicht 3. Zwischen den beiden Deckschichten 2 und 3 ist eine Mittelschicht 4 ausgebildet. Gemäß diesem Aufbau handelt es sich bei der Faserplatte 1 um eine sandwichartig aufgebaute Faserplatte 1.

Die Deckschichten 2 und 3 verfügen über eine Dicke von z.B. D = 2mm - 3mm. Die Mittelschicht 4 weist eine Dicke von z.B. D=32mm auf.

Wie Fig. 2 ferner erkennen lässt, verfügen die Deckschichten 2 und 3 über im Vergleich zur Mittelschicht 4 vergleichsweise feine Fasern 5. Die Fasern 6 der Mittelschicht 4 sind vergleichsweise gröber ausgebildet.

Die Faserplatte 1 nach der Erfindung verfügt über eine mittlere Rohdichte von über 400 kg/m³. Dabei weisen die Deckschichten 2 und 3 eine mittlere Rohdichte von z.B. 700 kg/m³ auf, wohingegen die mittlere Rohdichte der Mittelschicht 4 beispielsweise 350 kg/m³ beträgt. Von Bedeutung ist indes, dass sich über die Dicke der Faserplatte 1 ein Dichteprofil einstellt, wobei die Deckschichten 2 und 3 im Unterschied zur Mittelschicht 4 eine deutlich höhere Dichte aufweisen. Erfindungsgemäß ist die Dichte der Deckschichten 2 und 3 um über 50% höher als die Dichte der Mittelschicht 4.

Die Herstellung einer Faserplatte 1, wie sie in Fig. 2 dargestellt ist, ergibt sich insbesondere anhand der Darstellung nach Fig. 1.

Als Ausgangsmaterialien stehen zur Verfügung vergleichsweise feine Fasern 5, vergleichsweise grobe Fasern 6, ein erstes Bindemittel 7, bei dem es sich beispielsweise um ein polymeres Diphenylmethandiisocyanat handelt, sowie Polyol 8 als weiteres Bindemittel.

In einem ersten Verfahrensschritt werden aus den ersten Fasern 5 und dem ersten Bindemittel 7 ein erstes Streugut 9 ausgebildet. Ein zweites Streugut 10 wird aus den zweiten Fasern 6 sowie einem zweiten Bindemittel, das das erste Bindemittel 7 und ein weiteres Bindemittel 8 beinhaltet, gebildet. Die so hergestellten Streugüter 9 und 10 können in entsprechenden Dosierbunkern 11 und 12 bevorratet werden.

Im bestimmungsgemäßen Anwendungsfall sind drei Streumaschinen 13, 14 und 15 vorgesehen, die jeweils von den Dosierbunkern 11 und 12 mit einem Materialstrom versehen werden. Dabei wird das erste Streugut 9 der ersten Streumaschine 13 sowie der dritten Streumaschine 15 zugeführt, wohingegen das zweite Streugut 10 ausschließlich zur mittleren, d.h. zweiten Streumaschine 14 transportiert wird.

Die Streumaschinen 13, 14 und 15 wirken mit einem Transportband 16 zusammen, welches der Schwerkraft folgend unterhalb der Streumaschinen 13, 14 und 15 angeordnet ist. Im gezeigten Ausführungsbeispiel bewegt sich das Transportband 16 in Transportrichtung 17 gemäß dem eingezeichneten Pfeil.

Die Streumaschinen 13, 14 und 15 streuen auf das Transportband 16 ab. Dabei bildet sich in Entsprechung der Transportrichtung 17 eine durch die erste Streumaschine 13 ausgebildete erste Deckschicht 20 aus. Auf diese streut die zweite Streumaschine 14 auf, infolge dessen sich eine Mittelschicht 21 ausbildet. Diese Mittelschicht 21 ist schließlich von einer oberen Deckschicht 19 gefolgt, die durch die dritte Streumaschinen 15 ausgebildet wird. Insgesamt entsteht so eine durch die Streumaschinen 13, 14 und 15 ausgebildete Streumatte 18.

Die Streumatte 18 wird im nächsten Verfahrensschritt einer Heißpresse 22 zugeführt. Hier erfolgt unter gleichzeitigem Wärmeeintrag ein Verpressen der Streumatte 18, was im Ergebnis die schon vorerläuterte Faserplatte 1 erbringt.

### Bezugszeichenliste

- 1: mitteldichte Sandwich-Faserplatte
- 2: Deckschicht
- 3: Deckschicht
- 4: Mittelschicht
- 5: Fasern, fein
- 6: Fasern, grob
- 7: erstes Bindemittel
- 8: Polyol
- 9: erstes Streugut
- 10: zweites Streugut
- 11: erster Dosierbunker
- 12: zweiter Dosierbunker
- 13: erste Streumaschine
- 14: zweite Streumaschine
- 15: dritte Streumaschine
- 16: Transportband
- 17: Transportrichtung
- 18: Streumatte
- 19: Deckschicht
- 20: Deckschicht
- 21: Mittelschicht
- 22: Heißpresse

## Patentansprüche

1. Verfahren zur Herstellung einer Sandwich-Faserplatte (1) im Trockenverfahren, insbesondere einer ultraleicht-MDF Sandwich-Platte, mit einer mittleren Rohdichte von über 400 kg/m³ aus lignocellulose-haltigen Fasern (5, 6), insbesondere Holzfasern, und Bindemittel (7, 8), bei dem in einem ersten Schritt ein erstes Streugut (9) aus ersten Fasern (5) und einem ersten Bindemittel (7) und ein zweites Streugut (10) aus zweiten Fasern (6) und einem zweiten Bindemittel (7, 8) hergestellt werden, wobei die zweiten Fasern (6) gröber als die ersten Fasern (5) und die ersten Fasern (5) feuchter als die zweiten Fasern (6) gewählt werden, bei dem in einem zweiten Schritt eine dreischichtige Streumatte (18) durch Aufeinanderstreuen dreier Schichten (19, 20, 21) von Streugut (9, 10) hergestellt wird, wobei die beiden äußeren Deckschichten (19, 20) nur das erste Streugut (9) und die zwischen den beiden Deckschichten (19, 20) ausgebildete Mittelschicht (21) nur das zweite Streugut (10) enthält, und bei dem in einem dritten Schritt die dreilagige Streumatte (18) verpresst und zugleich erwärmt wird, und wobei die Deckschichten (19, 20) mit einer die Dichte der Mittelschicht (21) um über 50%, vorzugsweise um über 50% bis 150%, mehr bevorzugt um 70% bis 120%, noch mehr bevorzugt um 80% bis 100% übersteigenden Dichte ausgebildet werden.

2. Verfahren nach Anspruch 1, **dadurch gekennzeichnet, dass** die Faserfeuchte der ersten Fasern (5) auf 12% bis 16% atro, vorzugsweise auf 13% bis 15% atro eingestellt wird.

3. Verfahren nach Anspruch 1 oder 2, **dadurch gekennzeichnet, dass** die Faserfeuchte der zweiten Fasern (6) auf 4% bis 6% atro, vorzugsweise auf 4,5% bis 5,5% atro eingestellt wird.

4. Verfahren nach einem der vorhergehenden Ansprüche, **dadurch gekennzeichnet, dass** als erstes Bindemittel (7) ein modifiziertes polymeres Diphenylmethandiisocyanat (PMDI) und/oder ein polymeres Diphenylmethandiisocyanat (EMDI) verwendet wird.

5. Verfahren nach einem der vorhergehenden Ansprüche, **dadurch gekennzeichnet, dass** als zweites Bindemittel (7, 8) eine Bindemittelmischung aus dem ersten Bindemittel (7) und Polyol (8) verwendet wird.

6. Verfahren nach Anspruch 1 oder 4, **dadurch gekennzeichnet, dass** der Anteil an erstem Bindemittel (7) im ersten Streugut (9) auf 4% bis 6% eingestellt wird.

7. Verfahren nach Anspruch 1 oder 5, **dadurch gekennzeichnet, dass** der Anteil an erstem Bindemittel (7) im zweiten Streugut (10) auf 4% bis 6% und der Anteil von Polyol (8) im zweiten Streugut (10) auf 0,1% bis 2% eingestellt wird.

8. Verfahren nach einem der vorhergehenden Ansprüche, **dadurch gekennzeichnet, dass** dem zweiten Streugut (10) ein Hydrophobisierungsmittel, insbesondere eine Paraffinemulsion, vorzugsweise in einem Anteil von 1,5% zugegeben wird.

9. Verfahren nach einem der vorhergehenden Ansprüche, **dadurch gekennzeichnet, dass** das Verpressen weg-zeit-gesteuert mit einem maximalen Pressdruck von vorzugsweise 1,5 N/mm² erfolgt.

10. Verfahren nach einem der vorhergehenden Ansprüche, **dadurch gekennzeichnet, dass** der Verfahrensschritt des gemeinsamen Verpressens und Erwärmens mittels glatt geschlossener Pressheizplatten durchgeführt wird, die auf eine Plattentemperatur von vorzugsweise 180°C aufgeheizt werden.

11. Sandwich-Faserplatte, insbesondere ultraleicht-MDF Sandwich-Platte, mit einer mittleren Rohdichte von über 400 kg/m³ aus lignocellulose-haltigen Fasern (5, 6), insbesondere Holzfasern, und Bindemittel (7, 8), die dreilagig ausgebildet ist und zwei Deckschichten (2, 3) und eine zwischen den beiden Deckschichten (2, 3) ausgebildete Mittelschicht (4) aufweist, wobei die beiden Deckschichten (2, 3) aus einem ersten Streugut (9) aus ersten Fasern (5) und einem ersten Bindemittel (7) und die Mittelschicht (4) aus einem zweiten Streugut (10) aus zweiten Fasern (6) und einem zweiten Bindemittel (7, 8) gebildet sind, wobei die zweiten Fasern (6) gröber als die ersten Fasern (5) ausgebildet sind, und wobei die Deckschichten (2, 3) eine Dichte aufweisen, die die Dichte der Mittelschicht (4) um über 50%, vorzugsweise um über 50% bis 150%, mehr bevorzugt um 70% bis 120%, noch mehr bevorzugt um 80% bis 100% übersteigt.

12. Sandwich-Faserplatte nach Anspruch 11, **dadurch gekennzeichnet, dass** die Dichte der Mittelschicht (4) 300 kg/m³ bis 400 kg/m³, vorzugsweise 350 kg/m³ beträgt.

13. Sandwich-Faserplatte nach Anspruch 11 oder 12, **dadurch gekennzeichnet, dass** die Dichte der Deckschichten (2, 3) 600 kg/m³ bis 800 kg/m³, vorzugsweise 650 kg/m³ bis 770 kg/m³, noch mehr bevorzugt 700 kg/mg³ beträgt.

14. Sandwich-Faserplatte nach einem der vorhergehenden Ansprüche 11 bis 13, **dadurch gekennzeichnet, dass** die Deckschichten (2, 3) jeweils eine Dicke von 1 mm bis 4mm, vorzugsweise von 2mm bis 3mm aufweisen.

15. Sandwich-Faserplatte nach einem der vorhergehenden Ansprüche 11 bis 14, **dadurch gekennzeichnet, dass** die Mittelschicht (4) eine Dicke von mehr als 10mm, vorzugsweise von 10mm bis 60mm, mehr bevorzugt von 15mm bis 50mm aufweist.

## Claims

1. A method for manufacturing a layered fibreboard (1) in the dry process, in particular an ultra-light MDF layered board, comprising an average raw density of more than 400 kg/m³, from lignocellulosic fibres (5, 6), in particular wood fibres, and a binding agent (7, 8), in which in a first step a first scattering material (9) composed of first fibres (5) and a binding agent (7) and a second scattering material (10) composed of second fibres (6) and a second binding agent (7, 8) are produced, wherein the second fibres (6) are selected to be coarser than the first fibres (5) and the first fibres (5) are selected to be more humid than the second fibres (6), in which in a second step a three-layered scattering mat (18) is produced by scattering three layers (19, 20, 21) of scattering material (9, 10) on top of each other, wherein the two outer cover layers (19, 20) only contain the first scattering material (9) and the intermediate layer (21) formed between the two cover layers (19, 20) only contains the second scattering material (10), and in which in a third step the three-layered scattering mat (18) is pressed and simultaneously heated up, and wherein the cover layers (19, 20) are formed with a density that exceeds the density of the intermediate layer (21) by more than 50%, preferably by more than 50% through 150%, more preferably by 70% through 120%, mots preferably by 80% through 100%.

2. A method according to claim 1, **characterized in that** the fibre humidity of the first fibres (5) is set to 12% through 16% atro, preferably to 13% through 15% atro.

3. A method according to claim 1 or 2, **characterized in that** the fibre humidity of the second fibres (6) is set to 4% through 6% atro, preferably to 4,5% through 5,5% atro.

4. A method according to one of the preceding claims, **characterized in that** a modified polymeric diphenylmethane diisocyanate (PMDI) and/or a polymeric diphenylmethane diisocyanate (EMDI) is used as first binding agent (7).

5. A method according to one of the preceding claims, **characterized in that** a binding agent mixture composed of the first binding agent (7) and polyol (8) is used as second binding agent (7, 8).

6. A method according to claim 1 or 4, **characterized in that** the proportion of the first binding agent (7) in the first scattering material (9) is set to 4% through 6%.

7. A method according to claim 1 or 5, **characterized in that** the proportion of the first binding agent (7) in the second scattering material (10) is set to 4% through 6% and the proportion of polyol (8) in the second scattering material (10) is set to 0.1 % through 2%.

8. A method according to one of the preceding claims, **characterized in that** preferably a proportion of 1.5% of a hydrophobisation agent, in particular a paraffin emulsion, is added to the second scattering material (10).

9. A method according to one of the preceding claims, **characterized in that** the pressing is carried out in a distance-time-controlled manner with a maximum pressure force of preferably 1.5 N/mm².

10. A method according to one of the preceding claims, **characterized in that** the process step of the simultaneous pressing and heating up is carried out by means of smoothly closed pressing hot plates, which are heated up to a plate temperature of preferably 180°C.

11. A layered fibreboard, in particular an ultra-light MDF layered board, comprising an average raw density of more than 400 kg/m³, from lignocellulosic fibres (5, 6), in particular wood fibres, and a binding agent (7, 8), which fibreboard is three-layered and comprises two cover layers (2, 3) and an intermediate layer (4) formed between the two cover layers (2, 3), wherein the two cover layers (2, 3) are made of a first scattering material (9) composed of first fibres (5) and a first binding agent (7) and the intermediate layer (4) is made of a second scattering material (10) composed of second fibres (6) and a second binding agent (7, 8), wherein the second fibres (6) are coarser than the first fibres (5), and wherein the cover layers (2, 3) comprise a density that exceeds the density of the intermediate layer (4) by more than 50%, preferably by more than 50% through 150%, more preferably by 70% through 120%, mots preferably by 80% through 100%.

12. A layered fibreboard according to claim 11, **characterized in that** the density of the intermediate layer (4) is comprised between 300 kg/m³ and 400 kg/m³, and is preferably 350 kg/m³.

13. A layered fibreboard according to claim 11 or 12, **characterized in that** the density of the cover layers (2, 3) is comprised between 600 kg/m³ and 800 kg/m³, preferably between 650 kg/m³ and 770 kg/m³, and is more preferably 700 kg/m³.

14. A layered fibreboard according to one of the preceding claims 11 through 13, **characterized in that** the cover layers (2, 3) respectively comprise a thickness comprised between 1 mm and 4 mm, preferably between 2 mm and 3 mm.

15. A layered fibreboard according to one of the preceding claims 11 through 14, **characterized in that** the intermediate layer (4) comprises a thickness of more than 10 mm, preferably comprised between 10 mm and 60 mm. more preferably between 15 mm and 50 mm.

## Revendications

1. Procédé de fabrication d'un panneau de fibres multicouche (1) par moyen de procédé sec, notamment d'un panneau multicouche MDF ultraléger, comprenant une densité brute moyenne de plus de 400 kg/m³, à partir des fibres lignocellulosiques (5, 6), notamment des fibres de bois, et d'un agent liant (7, 8), dans lequel on produit, dans une première étape, une première matière à épandre (9) à partir de premières fibres (5) et d'un premier agent liant (7) et une deuxième matière à épandre (10) à partir de deuxièmes fibres (6) et d'un deuxième agent liant (7, 8), les deuxièmes fibres (6) étant sélectionnées de sorte qu'elles sont plus grossières que les premières fibres (5) et les premières fibres (5) étant sélectionnées de sorte qu'elles sont plus humides que les deuxièmes fibres (6), dans lequel on produit, dans une deuxième étape, une natte d'épandage à trois couches (18) par l'épandage de trois couches (19, 20, 21) de matière à épandre (9, 10), les deux couches de revêtement extérieures (19, 20) ne contenant que la première matière à épandre (9) et la couche intermédiaire (21) formée entre les deux couche de revêtement (19, 20) ne contenant que la deuxième matière à épandre (10), et dans lequel on presse et chauffe simultanément la natte d'épandage à trois couches (18) dans une troisième étape, et les couches de revêtement (19, 20) étant formées avec une densité, qui excède la densité de la couche intermédiaire (21) de plus de 50%, de préférence de plus de 50% à 150%, de plus grande préférence de 70% à 120%, et de préférence particulière de 80% à 100%.

2. Procédé selon la revendication 1, **caractérisé en ce que** l'humidité de fibre des premières fibres (5) est fixée de12% à 16% atro, de préférence de13% à 15 % atro.

3. Procédé selon la revendication 1 ou la revendication 2, **caractérisé en ce que** l'humidité de fibre des deuxièmes fibres (6) est fixée de4% à 6% atro, de préférence de 4,5% à 5,5 % atro.

4. Procédé selon l'une des revendications précédentes, **caractérisé en ce qu'**on utilise un diphénylméthane-diisocyanate polymérique modifié (PMDI) et/ou un diphénylméthane-diisocyanate polymérique (EMDI) comme premier agent liant (7).

5. Procédé selon l'une des revendications précédentes, **caractérisé en ce qu'**on utilise un mélange d'agent liant composé du premier agent liant (7) et de polyol (8) comme deuxième agent liant (7, 8).

6. Procédé selon la revendication 1 ou la revendication 4, **caractérisé en ce qu'**on fixe la proportion du premier agent liant (7) dans la première matière à épandre (9) à une gamme comprise entre 4% et 6%.

7. Procédé selon la revendication 1 ou la revendication 4, **caractérisé en ce qu'**on fixe la proportion du premier agent liant (7) dans la deuxième matière à épandre (10) à une gamme comprise entre 4% et 6%, et la proportion de polyol (8) dans la deuxième matière à épandre (10) à une gamme comprise entre 0,1 % et 2%.

8. Procédé selon l'une des revendications précédentes, **caractérisé en ce qu'**on ajoute un agent hydrophobant, notamment une émulsion de paraffine, à la deuxième matière à épandre (10), de préférence dans une proportion de 1,5%.

9. Procédé selon l'une des revendications précédentes, **caractérisé en ce que** le pressage se fait de manière commandée par le chemin et le temps avec une pression maximale de pressage de préférence de 1,5 N/mm².

10. Procédé selon l'une des revendications précédentes, **caractérisé en ce que** l'étape de procédé du pressage et du chauffage simultanés est exécutée par moyen de panneaux de pressage et de chauffage fermés de manière lisse, qui sont chauffés à une température de plaque de préférence de 180°C.

11. Panneau de fibres multicouche, notamment un panneau multicouche MDF ultraléger, comprenant une densité brute moyenne de plus de 400 kg/m³, à partir des fibres lignocellulosiques (5, 6), notamment des fibres de bois, et d'un agent liant (7, 8), lequel panneau est composé de trois couches et comprend deux couches de revêtement (2, 3) et une couche intermédiaire (4) formée entre les deux couches de revêtement (2, 3), les deux couches de revêtement (2, 3) étant composées d'une première matière à épandre (9) à base de premières fibres (5) et d'un premier agent liant (7) et la couche intermédiaire (4) étant composée d'une deuxième matière à épandre (10) à base de deuxièmes fibres (6) et d'un deuxième agent liant (7, 8), les deuxièmes fibres (6) étant plus grossières que les premières fibres (5) et les couches de revêtement (2, 3) comprenant une densité, qui excède la densité de la couche intermédiaire (4) de plus de 50%, de préférence de plus de 50% à 150%, de plus grande préférence de 70% à 120%, et de préférence particulière de 80% à 100%.

12. Panneau de fibres multicouche selon la revendication 11, **caractérisé en ce que** la densité de la couche intermédiaire (4) est comprise entre 300 kg/m³ et 400 kg/m³, et est de préférence 350 kg/m³.

13. Panneau de fibres multicouche selon la revendication 11 ou la revendication 12, **caractérisé en ce que** la densité des couche de revêtement (2, 3) est comprise entre 600 kg/m³ et 800 kg/m³, de préférence entre 650 kg/m³ et 770 kg/m³, et elle est de préférence particulière 700 kg/m³.

14. Panneau de fibres multicouche selon l'une des revendications précédentes 11 à 13, **caractérisé en ce que** les couches de revêtement (2, 3) comprennent chacune une épaisseur comprise entre 1 mm et 4 mm, de préférence entre 2 mm et 3 mm.

15. Panneau de fibres multicouche selon l'une des revendications précédentes 11 à 14, **caractérisé en ce que** la couche intermédiaire (4) comprend une épaisseur de plus de 10 mm, de préférence comprise entre 10 mm et 60 m, de préférence particulière comprise entre 15 mm et 50 mm.
